# FASCICULE DE BREVET EUROPEEN

(11) **EP 0 526 330 B1**
(45) Date de publication et mention de la délivrance du brevet: **11.06.1997**
(21) Numéro de dépôt: 92402184.3
(22) Date de dépôt: 29.07.1992
(51) Int. Cl.: C21D 8/10

(54) **Procédé de fabrication d'un tube en acier à paroi mince, acier pour la réalisation de ce tube et tube pour cadre de cycle obtenu**
Verfahren zum Herstellen dünnwandiger Rohre, Stahl zum Herstellen dieser Rohre und nach diesem Verfahren hergestellte Rohre für Fahrradrahmen
Process for making thinwalled tubes, steel for making these tubes and so produced tubes for bicycle frames

(30) Priorité: 30.07.1991 FR 9109677
(43) Date de publication de la demande: 03.02.1993
(73) Titulaire: ASCOMETAL, F-92800 Puteaux (FR); COLUMBUS S.P.A., I-20138 Milan (IT)
(72) Inventeur: Fabre, Gérard, F-13800 Istres (FR); Colombo, Antonio, I-20122 Milan (IT)
(74) Mandataire: Bouget, Lucien

(56) Documents cités:
- EP-A- 64 730
- EP-A- 461 652
- EP-A- 0 178 222
- EP-A- 0 370 588
- DE-A- 2 350 370
- DE-A- 2 362 878
- GB-A- 2 182 675
- JP-A-49 000 114
- JP-A-60 029 448
- An Encyclopedia of Metallurgy and Materials, C.R. Tottle, p.169

## Description

L'invention est relative à un procédé de fabrication d'un tube à paroi mince, en particulier pour cadre et fourche de cycle, à un acier pour la réalisation de ce tube et à un tube pour cadre ou fourche de cycle obtenu par le procédé de l'invention.

Pour fabriquer des tubes pour cadre et fourche de cycle, il est connu d'utiliser un acier de type 25CD4 (selon la norme française AFNOR), c'est-à-dire un acier contenant environ C : 0,25 %, Cr : 1 %, Mo : 0,35 %. Le procédé consiste à découper des lopins dans des barres, à réaliser, à partir de ces lopins, par déformation plastique à chaud, des ébauches de tubes, à étirer à froid ces ébauches et à terminer la mise en forme par martelage. Ce procédé conduit à des tubes dont la structure est une structure mixte ferrite-perlite et qui présentent une résistance de 900 MPa. Il en résulte que les cadres fabriqués avec ces tubes sont relativement lourds surtout lorsqu'on cherche une certaine rigidité.

Pour alléger les cadres ou les fourches, on utilise un acier du type 35CD4 (selon la norme AFNOR) c'est-à-dire un acier contenant environ C : 0,35 %, Cr : 1 %, Mo : 0,25 % et, après étirage ou martelage, on fait subir aux tubes un traitement thermique de trempe et revenu.

Ce procédé présente deux inconvénients :
- le traitement thermique est coûteux et nécessite des installations spécifiques.
- la structure obtenue est de la martensite revenue dont les propriétés sont dégradées par les opérations de soudage réalisées pour l'assemblage des cadres; il en résulte une diminution de la tenue à la fatigue des cadres et fourches de cycles ainsi obtenus.

Le JP-A-49-000114 décrit un acier pour tube contenant de 0,31 à 0,45 % de carbone, de 0,50 à 1,20 % de silicium de 0,60 à 1,20 % de manganèse, de 1,00 à 2,00 % de chrome, moins de 1,00 % de molybdène, de 0,05 à 0,20 % de vanadium, moins de 0,01 % de bore, le reste de l'acier étant constitué en substance par du fer. Après un refroidissement de 900 à 600° à une vitesse de 20 à 500°C par heure suivi d'un refroidissement à l'air, on obtient une structure bainitique. Un tel acier qui peut renfermer du bore mais qui ne renferme pas de niobium est utilisé à l'état moulé et ne peut être mis en oeuvre dans un procédé de fabrication de tube par formage à chaud puis à froid.

Le EP-A-0.461.652 qui n'a été publié que postérieurement à la date de priorité de la présente demande de brevet décrit un acier qui peut être utilisé pour la fabrication de colliers de serrage et qui renferme de 0,30 à 0,70 % de carbone, au plus 0,70 % de silicium, de 0,05 à 1 % de manganèse, au plus 0,030 % de phosphore, au plus 0,020 % de soufre, 0,05 % à 2,00 % de chrome, 0,10 à 0,50 % de molybdène, 0,005 à 0,10 % de niobium, au plus 0,10 % d'aluminium, 0,0020 % à 0,015 % d'azote, 0 à 0,010% de titane et/ou 0 à 0,001 % de bore, le solde étant du fer ; l'acier peut présenter une structure bainitique uniforme. Cet acier qui ne renferme pas de vanadium mais qui peut comporter du bore et du titane n'est pas prévu pour la fabrication de tubes à paroi mince dans le cadre d'un procédé de fabrication sans traitement thermique de trempe et de revenu.

Le JP-A-60029448 divulgue un acier à haute résistance à la corrosion à haute température utilisable pour des chaudières, contenant, en poids, 0,02 à 0,5 % C, 0,1 à 1,0 % Si, 0,2 à 2 % Mn, 0,3 à 20 % Cr, 0,2 à 2,5 % Mo, moins de 1,5 % d'au moins un élément du groupe constitué par Ti, V, Nb et W, moins de 2 % Ni, le solde étant constitué par du fer.

Cet acier dont la composition est définie de manière très large, en particulier en ce qui concerne le carbone, le chrome et le molybdène ainsi que les additions telles que le vanadium et le niobium, n'est pas adapté à la réalisation de tubes minces par un procédé ne comportant pas de traitement de trempe et de revenu.

Le but de la présente invention est de remédier à ces inconvénients en proposant un procédé de fabrication de tubes en un acier qui ne nécessite pas d'installation de traitement thermique supplémentaire et qui conduise à des cadres et fourches de cycle légers et ayant une bonne tenue à la fatigue.

L'objet de la présente invention est un procédé de fabrication d'un tube à paroi mince en acier, tel qu'un tube pour cadre ou fourche de cycle par formage à chaud d'un tronçon de barre pleine en acier pour réaliser une ébauche tubulaire, étirage à froid de l'ébauche pour obtenir le tube à paroi mince et martelage du tube caractérisé en ce que l'acier contient en proportion pondérales :
0,3 % ≤ C ≤ 0,38 %
0,1 % ≤ Si ≤ 0,4 %
0,6 % ≤ Mn ≤ 0,9 %
0,1 % ≤ Ni ≤ 0,3 %
0,9 % ≤ Cr ≤ 1,3 %
0,05 % ≤ V ≤ 0,15 %
0,015 % ≤ Nb ≤ 0,07 %
0,15 % ≤ Mo ≤ 0,3 %
0,015 % ≤ Al ≤ 0,05 %
S ≤ 0,008 %
P ≤ 0,020 %,
le reste étant du fer et des impuretés résultant de la fusion des matières premières;
et on réalise successivement, le chauffage du tronçon de barre pleine à une température supérieure à 1200°C, le formage à chaud puis le refroidissement à l'air de l'ébauche, l'étirage à froid de l'ébauche et le martelage.

L'invention est également relative à un acier pour la mise en oeuvre du procédé contenant en proportions pondérales :
0,3 % ≤ C ≤ 0,38 %
0,1 % ≤ Si ≤ 0,4 %
0,6 % ≤ Mn ≤ 0,9 %
0,1 % ≤ Ni ≤ 0,3 %
0,9 % ≤ Cr ≤ 1,3 %
0,15 % ≤ Mo ≤ 0,3 %
0,05 % ≤ V ≤ 0,15 %
0,015 % ≤ Nb ≤ 0,07 %
0,015 % ≤ Al ≤ 0,05 %
S ≤ 0,008 %
P ≤ 0,020 %,
le reste étant du fer et des impuretés résultant de la fusion des matières premières.

L'invention a également pour objet des tubes pour la fabrication de cadres et de fourches de cycles réalisés à l'aide du procédé selon l'invention et constitués en un acier ayant la composition chimique indiquée ci-dessus.

Avec le procédé selon l'invention tout d'abord, on n'a pas besoin d'équiper les lignes de fabrication d'installations de traitement thermique supplémentaires, ce qui évite un investissement ; de plus, on ne fait pas de traitement thermique final, ce qui évite les coûts d'exploitation afférents à cette opération.

Par ailleurs avec ce procédé on obtient des tubes qui ont une résistance à la traction RM ≥ 1100 MPA, une limite d'élasticité Re ≥ 1000 MPa, un allongement A % ≥ 12 % ; ces propriétés sont conservées dans les zones affectées par la chaleur de soudage des tubes lors de l'assemblage des cadres. Ces propriétés mécaniques permettent de réaliser des ensembles cadre plus fourche pesant 1,8 kg contre 2,25 kg avec des techniques habituelles soit un gain de 20 % environ tout en ayant une très bonne tenue à la fatigue et une très bonne rigidité.

L'invention va maintenant être décrite de façon plus précise mais non limitative.

Pour réaliser des tubes pour cadre ou fourche de cycle, on découpe des lopins à la dimension voulue dans des barres par exemple de diamètre 140 mm. Après réchauffage à haute température, on perce ces lopins au cours de leur laminage à chaud à l'aide de deux cylindres obliques et d'un mandrin puis on les étire toujours à chaud d'abord sur un train à pas de pélerin puis sur un train finisseur par exemple à six cages ; après ces opérations de déformation plastique à chaud, on laisse refroidir naturellement les tubes à l'air. Les tubes ainsi obtenus sont alors étirés à froid puis martelés ou laminés à froid après un recuit de recristallisation vers 700°C. L'opération de martelage ou de laminage à froid permet de donner leur forme définitive aux tubes avec des parois d'épaisseur variable, par exemple plus épaisses aux extrémités que dans le corps du tube ; cela permet également de leur donner une forme conique, de les ovaliser voir de créer une nervure hélicoïdale sur la paroi interne.

On a constaté de façon inattendue qu'avec un acier contenant de 0,3 % à 0,38 % en poids de carbone, 0,9 % à 1,3 % en poids de chrome, 0,15 % à 0,3 % en poids de molybdène et également de 0,6 à 0,9 % en poids de manganèse et 0,1 % à 0,3 % de Ni, on obtenait une structure bainitique ayant une résistance Rm ≥ 1100 MPa et un allongement à la rupture A % ≥ 12 % à l'issue des opérations de formage décrite ci-dessus.

Avec de telles caractéristiques, il est possible de ramener l'épaisseur de la paroi des tubes de 0,7 mm à 0,4 mm par exemple, tout en conservant la résistance mécanique obtenue par le procédé habituel utilisant l'acier déjà connu.

Pour constituer les cadres ou fourches de cycles, les tubes sont assemblés soit par brasage au laiton soit par soudure TIG. Ces opérations échauffent localement le métal jusqu'à des températures supérieures à 800°C qui dégradent ses caractéristiques. Aussi dans les zones de soudage on est amené à augmenter l'épaisseur des parois des tubes, cette épaisseur étant portée couramment à 0,9 mm.

On a constaté de façon inattendue que, si on ajoutait à l'acier des éléments carburigènes tels que le niobium et le vanadium et si on chauffait les lopins à une température supérieure à 1200°C, on conservait en fin d'opération de fabrication des tubes, des éléments carburigènes en solution.

Lors des opérations de soudage ou de brasage, dans les zones affectées par la chaleur, ces éléments précipitent et entraînent un durcissement de l'acier, ce qui évite de dégrader les caractéristiques mécaniques de traction, ce résultat est obtenu en particulier sans faire baisser l'allongement à la rupture.

Avec des aciers tels que ceux décrits ci-dessus, auxquels on a ajouté de 0,015 % à 0,07 % de Nb et de 0,05% à 0,15 % de V, on a pu réaliser des tubes dont les surépaisseurs aux extrémités étaient seulement de 0,7 mm (contre 0,9 mm habituellement) et le corps du tube d'épaisseur 0,4 mm (contre 0,7 mm habituellement).

Ainsi, avec un acier contenant :
de 0,3 % à 0,38 % de C
de 0,1 % à 0,4 % de Si
de 0,6 % à 0,9 % de Mn
de 0,9 % à 1,3 % de Cr
de 0,15 % à 0,3 % de Mo
de 0,05 % à 0,15 % de V
de 0,015 % à 0,07 % de Nb
et également 0,015 % à 0,05 % d'Al pour désoxyder et contrôler le grain, moins de 0,008 % de S et moins de 0,020 % de P pour améliorer la tenue en fatigue et en chauffant les lopins au-dessus de 1200°C, on a pu réaliser des ensembles cadre plus fourche de cycle pesant 1,8 kg contre 2,25 kg avec les techniques habituelles ; ces ensembles ayant la même résistance mécanique et en particulier la même résistance à la fatigue que les cadres et fourches habituels ; de plus, ils peuvent être plus rigides. En effet, avec des parois de tubes plus minces, on a pu augmenter le diamètre des tubes tout en diminuant le poids.

On a constaté de façon inattendue qu'avec l'association de Nb et de V, les tubes obtenus n'étaient pas fragilisés lors du soudage alors qu'avec du vanadium seul le métal est fragilisé et avec du niobium seul on n'obtient pas les caractéristiques mécaniques.

Il apparaît que c'est la combinaison des teneurs en carbone, chrome, molybdène, la présence de niobium et de vanadium et également le réchauffage à haute température qui permettent de conférer aux tubes à paroi mince les propriétés d'emploi recherchées et cela sans faire de traitement thermique de trempe et de revenu.

## Revendications

1. Procédé de fabrication d'un tube à paroi mince en acier, tel qu'un tube pour cadre ou fourche de cycle par formage à chaud d'un tronçon de barre pleine en acier pour réaliser une ébauche tubulaire, étirage à froid de l'ébauche pour obtenir le tube à paroi mince et martelage du tube, caractérisé en ce que l'acier contient en proportion pondérales :
0,3 % ≤ C ≤ 0,38 %
0,1 % ≤ Si ≤ 0,4 %
0,6 % ≤ Mn ≤ 0,9 %
0,1 % ≤ Ni ≤ 0,3 %
0,9 % ≤ Cr ≤ 1,3 %
0,05 % ≤ V ≤ 0,15 %
0,015 % ≤ Nb ≤ 0,07 %
0,15 % ≤ Mo ≤ 0,3 %
0,015 % ≤ Al ≤ 0,05 %
S ≤ 0,008 %
P ≤ 0,020 %,
le reste étant du fer et des impuretés résultant de la fusion des matières premières;
et on réalise successivement, le chauffage du tronçon de barre pleine à une température supérieure à 1200°C, le formage à chaud puis le refroidissement à l'air de l'ébauche, l'étirage à froid de l'ébauche et le martelage.

2. Tubes pour la fabrication de cadres ou de fourches de cycles ayant une composition selon la revendication 1 et obtenus par le procédé selon la revendication 1.

3. Acier pour la mise en oeuvre du procédé selon la revendication 1, caractérisé en ce qu'il contient en proportions pondérales :
0,3 % ≤ C ≤ 0,38 %
0,1 % ≤ Si ≤ 0,4 %
0,6 % ≤ Mn ≤ 0,9 %
0,1 % ≤ Ni ≤ 0,3 %
0,9 % ≤ Cr ≤ 1,3 %
0,15 % ≤ Mo ≤ 0,3 %
0,05 % ≤ V ≤ 0,15 %
0,015 % ≤ Nb ≤ 0,07 %
0,015 % ≤ Al ≤ 0,05 %
S ≤ 0,008 %
P ≤ 0,020 %,
le reste étant du fer et des impuretés résultant de la fusion des matières premières.

## Patentansprüche

1. Verfahren zur Herstellung eines dünnwandigen Stahlrohres, beispielsweise eines Rohres für einen Fahrradrahmen oder eine Fahrradgabel, durch Warmverformen einer Stahlstange aus einem massiven Stahlblock zur Herstellung eines rohrförmigen Rohlings, durch kaltes Ziehen des Rohlings unter Bildung des dünnwandigen Rohres und Hämmern des Rohres, dadurch gekennzeichnet, daß der Stahl in Gewichtsanteilen enthält:
0,3 % ≤ C ≤ 0,38 %
0,1 % ≤ Si ≤ 0,4 %
0,6 % ≤ Mn ≤ 0,9 %
0,1 % ≤ Ni ≤ 0,3 %
0,9 % ≤ Cr ≤ 1,3 %
0,05 % ≤ V ≤ 0,15 %
0,015 % ≤ Nb ≤ 0,07 %
0,15 % ≤ Mo ≤ 0,3 %
0,015 % ≤ Al ≤ 0,05 %
S ≤ 0,008 %
P ≤ 0,020 %
wobei der Rest aus Eisen und Verunreinigungen besteht, die aus der Schmelze der Ausgangsmaterialien stammen;
und daß man nacheinander durchführt eine Erwärmung der Stahlstange aus dem massiven Block auf eine Temperatur oberhalb 1200°C, eine Warmverformung und ein anschließendes Abkühlenlassen des Rohlings an der Luft, ein kaltes Ausziehen des Rohlings und ein Hämmern.

2. Rohre zur Herstellung von Fahrradrahmen oder Fahrradgabeln, die eine Zusammensetzung nach Anspruch 1 haben und nach dem Verfahren nach Anspruch 1 hergestellt worden sind.

3. Stahl zur Durchführung des Verfahrens nach Anspruchs 1, dadurch gekennzeichnet, daß er in Gewichtsanteilen enthält:
0,3 % ≤ C ≤ 0,38 %
0,1 % ≤ Si ≤ 0,4 %
0,6 % ≤ Mn ≤ 0,9 %
0,1 % ≤ Ni ≤ 0,3 %
0,9 % ≤ Cr ≤ 1,3 %
0,15 % ≤ Mo ≤ 0,3 %
0,05 % ≤ V ≤ 0,15 %
0,015 % ≤Nb ≤ 0,07 %
0,015 % ≤ Al ≤ 0,05 %
S ≤ 0,008 %
P ≤ 0,020 %
wobei der Rest aus Eisen und Verunreinigungen besteht, die aus der Schmelze der Ausgangsmaterialien stammen.

## Claims

1. Method of manufacturing a thin-walled steel tube, such as a frame or fork tube for a bicycle, by hot-forming a solid steel bar stub to produce a tubular blank, cold-drawing the blank to obtain the thin-walled tube, and hammering the tube, characterised in that the tube contains, in proportions by weight:
0,3 % ≤ C ≤ 0,38 %
0,1 % ≤ Si ≤ 0,4 %
0,6 % ≤ Mn ≤ 0,9 %
0,1 % ≤ Ni ≤ 0,31 %
0,9 % ≤ Cr ≤ 1,3 %
0,05 % ≤ V ≤ 0,15 %
0,015 % ≤ Nb ≤ 0,07 %
0,15 % ≤ Mo ≤ 0,3 %
0,015 % ≤ Al ≤ 0,05 %
S ≤ 0,008 %
P ≤ 0,020 %,
the residue being iron and impurities resulting from fusion of the raw materials;
and there is successively carried out heating of the solid bar stub at a temperature above 1200°C, hot-forming, then air-cooling of the blank,cold-drawing of the blank and hammering.

2. Tubes for manufacturing cycle frames or forks with a composition according to claim 1 and obtained by the method according to claim 1.

3. Steel for putting into effect the method according to claim 1, characterised in that it contains, in proportions by weight:
0.3 % ≤ C ≤ 0.38 %
0.1 % ≤ Si ≤ 0.4 %
0.6 % ≤ Mn ≤ 0.9 %
0.1 % ≤ Ni ≤ 0.3 %
0.9 % ≤ Cr ≤ 1.3 %
0.15 % ≤ Mo ≤ 0.3 %
0.05 % ≤ V ≤ 0.15 %
0.015 % ≤ Nb ≤ 0.07 %
0.015 % ≤ Al ≤ 0.05 %
S ≤ 0.008 %
P ≤ 0.020 %,
the residue being iron and impurities resulting from fusion of the raw materials.
